# EUROPÄISCHE PATENTSCHRIFT

(11) **EP 3 156 510 B1**
(45) Veröffentlichungstag und Bekanntmachung des Hinweises auf die Patenterteilung: **13.06.2018**
(21) Anmeldenummer: 16002090.5
(22) Anmeldetag: 27.09.2016
(51) Int. Cl.: C22C 9/04

(54) **NICKELFREIE WEISSE CUZN-LEGIERUNG UND VERWENDUNG DERSELBEN**
NICKEL-FREE WHITE CUZN ALLOY AND USE OF SAME
ALLIAGE CUZN BLANC SANS NICKEL ET UTILISATION DUDIT ALLIAGE

(30) Priorität: 09.10.2015 DE 102015013201
(43) Veröffentlichungstag der Anmeldung: 19.04.2017
(73) Patentinhaber: Diehl Metall Stiftung & Co. KG, 90552 Röthenbach (DE)
(72) Erfinder: Gaag, Norbert, DE - 91207 Lauf (DE); Seuss, Florian, DE - 91054 Buckenhof (DE)
(74) Vertreter: Diehl Patentabteilung

(56) Entgegenhaltungen:
- DE-A1- 4 325 217
- DE-A1- 10 016 525
- JP-A- S54 132 424

## Beschreibung

Die Erfindung betrifft eine nickelfreie weiße CuZn-Legierung sowie eine Verwendung einer solchen nickelfreien weißen CuZn-Legierung.

Nickelfreie weiße CuZn-Legierungen zeichnen sich durch ihre weiße Farbe sowie ihre antiallergenen Eigenschaften aus. Sie werden deshalb insbesondere zur Herstellung von Reißverschlüssen, Metallknöpfen und dgl. verwendet. Es wird dazu beispielhaft auf die EP 1 319 728 A1 verwiesen. Die daraus bekannte nickelfreie weiße CuZn-Legierung besteht aus den Elementen Cu, Zn und Mn.

Die DE 100 16 525 A1 sowie die dazu korrespondierende EP 1 045 042 A1 offenbaren eine nickelfreie weiße CuZn-Legierung, welche zur Verbesserung der Spannungsrisskorrosionsbeständigkeit 0,5 bis 4% Al enthält. Außerdem können Legierungselemente aus einer Gruppe aus Si, Ti und Cr enthalten sein.

Die DE 43 25 217 C2 offenbart eine weitere nickelfreie weiße CuZn-Legierung zur Herstellung von Reißverschlüssen. Daraus ist es bekannt, der Legierung zur Verbesserung der Spannungsrisskorrosionsbeständigkeit einen Gehalt von 2% Al zuzusetzen.

Die bekannten nickelfreien weißen CuZn-Legierungen weisen keine besonders guten Strangpresseigenschaften auf. Es besteht ein Bedarf an der Bereitstellung einer nickelfreien weißen CuZn-Legierung mit verbesserten Strangpresseigenschaften.

Aufgabe der Erfindung ist es, diesen Bedarf zu befriedigen.

Zur Lösung der Aufgabe wird eine nickelfreie weiße CuZn-Legierung mit den Merkmalen des Patentanspruchs 1 vorgeschlagen. Zweckmäßige Ausgestaltungen der Erfindung ergeben sich aus den Merkmalen der Patentansprüche 2 bis 8. Nach weiterer Maßgabe der Erfindung wird im Patentanspruch 9 eine Verwendung der nickelfreien weißen CuZn-Legierung vorgeschlagen.

Nach Maßgabe der Erfindung wird eine nickelfreie weiße CuZn-Legierung (im Weiteren: Legierung), mit folgenden Legierungselementen vorgeschlagen:
- 63,0 bis 67,0% Cu,
- 0,01 bis 0,15% Pb,
- 0,01 bis 0,2% Fe,
- 1,3 bis 2,5% Al,
- 12,0 bis 15,0% Mn,
- Rest Zn sowie
- unvermeidbare Verunreinigungen.

Die vorgeschlagene Legierung zeichnet sich durch verbesserte Strangpresseigenschaften aus. Sie ist weiß und weist insbesondere gute antimikrobielle Eigenschaften auf. Sie eignet sich deshalb insbesondere zur Herstellung von Beschlägen in Gebäuden des Gesundheitsbereichs, z. B. Krankenhäuser, Pflegeheime oder Arztpraxen, sowie in allen öffentlichen Gebäuden mit hohem Publikumsverkehr. Die vorgeschlagene Legierung kann beispielsweise zur Herstellung von Beschlägen für Türen, Fenster, z. B. Tür- und Fenstergriffe, Türplatten sowie von Handläufen verwendet werden.

Die Legierung kann 0 bis 0,2% Sn enthalten.

Nach einer vorteilhaften Ausgestaltung sind in der Legierung 63,5 bis 66,0%, vorzugsweise 64,0 bis 65,5%, Cu enthalten.

Die Legierung enthält nach einer weiteren Ausgestaltung 0,03 bis 0,1%, vorzugsweise 0,05 bis 0,08%, Pb. Sie kann ferner 1,5 bis 2,3%, vorzugsweise 1,9 bis 2,1%, Al enthalten. Ferner können 12,8 bis 14,7%, vorzugsweise 13,0 bis 14,4%, Mn enthalten sein.

Die Legierung besteht vorteilhafterweise aus den vorgenannten Legierungselementen.

Unter "%" werden im Sinne der Erfindung "Gew.%" verstanden.

### Beispiel:

Legierung, bestehend aus den folgenden Legierungselementen:
- 64,7% Cu,
- 0,06% Pb,
- 0,08% Fe,
- 0,05% Sn,
- 2,0% Al,
- 13,2% Mn,
- Rest Zn sowie
- unvermeidbare Verunreinigungen.

Die verbesserten Strangpresseigenschaften der erfindungsgemäßen Legierung werden aus den anliegenden Zeichnungen deutlich. Es zeigen:
- Fig. 1: das Ergebnis von Stauchversuchen bei 600 °C und
- Fig. 2: das Ergebnis von Stauchversuchen bei 700 °C.

Die zur Durchführung der in den Fig. 1 und 2 gezeigten Stauchversuche verwendeten Proben hatten folgende Abmessungen:

| | |
|---|---|
| Probendurchmesser: | 10 mm |
| Probenhöhe: | 20 mm |

Die Vergleichslegierung hatte folgende Zusammensetzung:

| | |
|---|---|
| Cu: | 65,6% |
| Al: | 0,98% |
| Mn: | 14,5% |
| Zn: | Rest |

Die erfindungsgemäße Legierung hatte folgende Zusammensetzung:

| | |
|---|---|
| Cu: | 64,7% |
| Al: | 2,0% |
| Mn: | 13,2% |
| Pb: | 0,06% |
| Fe: | 0,08% |
| Zn: | Rest |

Die Fig. 1 zeigt das Ergebnis von Stauchversuchen von 600 °C. Die erfindungsgemäße Legierung lässt sich deutlich besser verformen. Eine bei Ausübung der Maximalkraft der zur Durchführung der Stauchversuche verwendeten Presse sich ergebende "maximale mögliche Verformung" liegt bei der Vergleichslegierung bei 53,5%, bei der erfindungsgemäßen Legierung bei 71,5%.

Fig. 2 zeigt das Ergebnis von Stauchversuchen bei 700 °C. Die Vergleichslegierung zeigt bereits ab einem Verformungsgrad von 60% eine deutliche Rissbildung. Die erfindungsgemäße Legierung kann dagegen bis zu einem maximalen Verformungsgrad von 74,5% rissfrei verformt werden.

Wie aus den Fig. 1 und 2 ersichtlich ist, zeichnet sich die erfindungsgemäße Legierung durch verbesserte Verformungseigenschaften und damit auch durch verbesserte Strangpresseigenschaften aus.

Die vorteilhaften Eigenschaften der Legierung werden insbesondere darauf zurückgeführt, dass die Legierung im Vergleich zu entsprechenden Legierungen nach dem Stand der Technik 0,01 bis 0,15% Pb sowie 0,01 bis 0,2% Fe enthält.

## Patentansprüche

1. Nickelfreie weiße CuZn-Legierung, mit folgenden Legierungselementen:
- 63,0 bis 67,0% Cu,
- 0,01 bis 0,15% Pb,
- 0,01 bis 0,2% Fe,
- 1,3 bis 2,5% AI,
- 12,0 bis 15,0% Mn,
- optional 0 bis 0,2% Sn,
- Rest Zn sowie
- unvermeidbare Verunreinigungen.

2. Nickelfreie weiße CuZn-Legierung nach einem der vorhergehenden Ansprüche, wobei 63,5 bis 66,0%, vorzugsweise 64,0 bis 65,5%, Cu enthalten sind.

3. Nickelfreie weiße CuZn-Legierung nach einem der vorhergehenden Ansprüche, wobei 0,03 bis 0,1%, vorzugsweise 0,05 bis 0,08%, Pb enthalten sind.

4. Nickelfreie weiße CuZn-Legierung nach einem der vorhergehenden Ansprüche, wobei 1,5 bis 2,3%, vorzugsweise 1,9 bis 2,1%, Al enthalten sind.

5. Nickelfreie weiße CuZn-Legierung nach einem der vorhergehenden Ansprüche, wobei 12,8 bis 14,7%, vorzugsweise 13,0 bis 14,4%, Mn enthalten sind.

6. Verwendung der nickelfreien weißen CuZn-Legierung nach einem der vorhergehenden Ansprüche zur Herstellung von Beschlägen für Türen, Fenster oder Möbel sowie von Handläufen.

## Claims

1. Nickel-free white CuZn alloy comprising the following alloying elements:
- from 63.0 to 67.0% of Cu,
- from 0.01 to 0.15% of Pb,
- from 0.01 to 0.2% of Fe,
- from 1.3 to 2.5% of Al,
- from 12.0 to 15.0% of Mn,
- optionally from 0 to 0.2% of Sn,
- balance Zn and
- unavoidable impurities.

2. Nickel-free white CuZn alloy according to any of the preceding claims, wherein from 63.5 to 66.0%, preferably from 64.0 to 65.5%, of Cu is present.

3. Nickel-free white CuZn alloy according to any of the preceding claims, wherein from 0.03 to 0.1%, preferably from 0.05 to 0.08%, of Pb is present.

4. Nickel-free white CuZn alloy according to any of the preceding claims, wherein from 1.5 to 2.3%, preferably from 1.9 to 2.1%, of Al is present.

5. Nickel-free white CuZn alloy according to any of the preceding claims, wherein from 12.8 to 14.7%, preferably from 13.0 to 14.4%, of Mn is present.

6. Use of the nickel-free white CuZn alloy according to any of the preceding claims for producing fittings for doors, windows or furniture and also for producing handrails.

## Revendications

1. Alliage CuZn blanc sans nickel, contenant les éléments d'alliage suivants :
- 63,0 à 67,0 % de Cu,
- 0,01 à 0,15 % de Pb,
- 0,01 à 0,2 % de Fe,
- 1,3 à 2,5 % d'Al,
- 12,0 à 15,0 % de Mn,
- éventuellement 0 à 0,2 % de Sn,
- le reste étant du Zn, ainsi que
- des impuretés inévitables.

2. Alliage CuZn blanc sans nickel selon l'une quelconque des revendications précédentes, dans lequel 63,5 à 66,0 %, de préférence 64,0 à 65,5 %, de Cu sont contenus.

3. Alliage CuZn blanc sans nickel selon l'une quelconque des revendications précédentes, dans lequel 0,03 à 0,1 %, de préférence 0,05 à 0,08 %, de Pb sont contenus.

4. Alliage CuZn blanc sans nickel selon l'une quelconque des revendications précédentes, dans lequel 1,5 à 2,3 %, de préférence 1,9 à 2,1 %, d'Al sont contenus.

5. Alliage CuZn blanc sans nickel selon l'une quelconque des revendications précédentes, dans lequel 12,8 à 14,7 %, de préférence 13,0 à 14,4 %, de Mn sont contenus.

6. Utilisation de l'alliage CuZn blanc sans nickel selon l'une quelconque des revendications précédentes pour la fabrication de ferrures pour des portes, des fenêtres ou des meubles, ainsi que de rampes.
